# EUROPÄISCHE PATENTSCHRIFT

(11) **EP 0 216 148 B1**
(45) Veröffentlichungstag und Bekanntmachung des Hinweises auf die Patenterteilung: **11.10.1989**
(21) Anmeldenummer: 86111535.0
(22) Anmeldetag: 20.08.1986
(51) Int. Cl.: E01C 7/20, E01C 7/24, E01C 7/35

(54) **Bituminöser Belag für Strassen, Wege und dergleichen, sowie Verfahren zur Herstellung von im Kaltverfahren bituminös gebundener Beläge für Strassen, Wege und dergleichen**
Bituminous surfacing for roads and process for making bituminous surfacings in the cold state for roads
Revêtement bitumineux pour routes et procédé de réalisation à froid d'un tel revêtement pour routes

(30) Priorität: 11.09.1985 AT 2663/85
(43) Veröffentlichungstag der Anmeldung: 01.04.1987
(73) Patentinhaber: Vialit Kaltasphalt Gesellschaft m. b. H., 9586 Fürnitz bei Villach (AT)
(72) Erfinder: Kulterer, Albert, A-9334 Guttaring (AT)
(74) Vertreter: Puchberger, Peter, Dipl.-Ing.

(56) Entgegenhaltungen:
- DE-A- 1 929 302
- US-A- 3 608 444
- US-A- 4 194 023
- HIGHWAYS, Band 53, Nr. 1902, Juni 1985, Seiten 16,17, Croydon, Surrev, GB; "Highway maintenance: Application of bitumen emulsions in surface dressing technology"
- BITUMEN, Band 47, Nr. 2, 1985, Seiten 55-62, Hamburg, DE; A. HOLL et al.: "Bitumenemulsionen für den Strassenbau"

## Beschreibung

Die Erfindung betrifft ein Verfahren zur Herstellung von im Kaltverfahren bituminös gebundener Beläge für Straßen, Wege u.dgl., wobei auf einem festen Untergrund (Planum, bestehender Straßenbelag, etc.) Schichten mit einem Gehalt an Bitumen- emulsion und gegebenenfalls Splitt und anderen Zuschlagstoffen, wie Sand, Zement u.dgl., aufgetragen werden. Weiters betrifft die Erfindung danach hergestellte Beläge.

Die bisher bekannten Beläge sind mit Nachteilen behaftet.

Kaltmischgutbeläge neigen bei stärkerer Verkehrsbelastung zu Verformungen. Sie weisen einen sehr hohen Hohlraumgehalt auf, sind an der Oberfläche nicht dicht und benötigen sehr lange, bis sie die Endfestigkeit erreichen. Letzteres ist unter anderem durch den notwendigen hohen sogenannten Fluxmittelanteil verursacht.

Tränkdecken weisen geringe gebundene Schichtdicke auf und die Umhüllung des Minerals ist nicht vollständig. Solche Decken besitzen geringe Tragfähigkeit, neigen sehr stark zu Verformungen, die Kontrolle der Einbaumengen ist schwierig und die Ebenflächigkeit richtet sich nach der Form der Planie. Weiters ist die Ausnützung des Bindemittels mangelhaft und es besteht die Gefahr des Entstehens bindemittelloser Mineralschichten. Weiters ist die Qualität derartiger Decken witterungsabhängig.

Bitukiese haben einen hohen Energiebedarf und verursachen beim Einbau Geruchs- und Transportbelästigungen. Bei längeren Transportstrecken des Materials besteht die Gefahr des zu kalten Einbaues. Ebenso nach teilig ist die Gefahr einer Überhitzung des Bindemittels, wobei es zu einer Versprödung kommt. Nach der Abkühlung wirken die Bitukiese als starre Platte. Durch zu geringen Bindemittelgehalt kann es an der Oberfläche zu einer Ausmagerung kommen, was in der Folge das Eindringen von Oberflächenwasser verursacht.

Bodenstabilisierungen leiden unter wechselnder Beschaffenheit des Bodenmaterials. Weiters ist dabei hoher mechanischer Energieaufwand notwendig. Infolge vorhandener Feinanteile im Bodenmaterial ist eine homogene Umhüllung nicht möglich. Das Bindemittel wird nicht optimal ausgenützt und die Beschaffenheit der Bodenstabilisierung ist wetterabhängig.

Die bisher durchgeführten Kaltbauweisen weisen Nachteile auf, die manchmal Anlaß dazu geben, warmaufgetragenen, bituminösen Belägen den Vorzug zu geben. Solche Nachteile liegen z.B. darin, daß die seitlichen Abgrenzungen nicht so genau eingehalten werden können. Weiters sind auch die aufzubringenden Einbaumengen im vorhinein nur schwierig zu kalkulieren. Bei Regenfällen kommt es zu einem Bindemittelverlust durch Ausschwemmen der Bitumenemulsion. Die Schichtdicken sind relativ gering.

Ferner ist es bekannt, für verschiedene Anwendungszwecke im Straßenbau kationische oder anionische Bitumenemulsionen zu verwenden; vgl. Zeitschrift "Bitumen", Band 47, Nr. 2, 1985, Seiten 55-62.

Die vorliegende Erfindung hat sich die Aufgabe gestellt, ein Verfahren zur Herstellung von bituminösen Belägen zu schaffen, das die obengenannten Nachteile vermeidet und durch Anwendung der Kaltbauweise energiegünstig ist. Die Bindemittelausnützung soll verbessert und eine hohe Dichtheit an der Oberfläche erzielt werden. Durch hohe Flexibilität sollen Unterbaubewegungen ohne Rissebildung aufgefangen werden. Weiters soll durch das Verfahren die Verwendung der herkömmlichen Straßenbaumaschinen möglich sein. Der optische Eindruck gegenüber früheren Kaltbauweisen soll besser sein, indem genaue seitliche Abgrenzungen durch den Einbau mit Fertigem ermöglicht wird. Weiters soll der Einbau weitgehend witterungsunabhängig sein und auch bei küh, ler und feuchter Witterung möglich werden, wobei es nach Regen keinen Bindemittelverlust durch Ausschwemmen geben soll.

Das erfindungsgemäße Verfahren ist gemäß Anspruch 1 dadurch gekennzeichnet, daß auf dem festen Untergrund zumindest eine Schicht I, enthaltend eine ladungsaktive Bitumenemulsion, und darauf zumindest eine Schicht II, enthaltend eine entgegengesetzt geladene Bitumenemulsion, aufgetragen werden.

Einzelheiten der Erfindung sind den übrigen Patentansprüchen und der nachfolgenden Beschreibung zu entnehmen.

Im Nachfolgenden wird die Erfindung anhand von Beispielen und den Skizzen Fig. 1 und 2 näher beschrieben.

### Beispiel 1

Als Untergrund wurde wie bei jedem anderen Verfahren zur Herstellung von Straßen, Wegen u.dgl. ein frostsicheres Planum 1 aus Schotter vorgesehen.

Darauf wurde eine Kiestragdecke 2 aufgebracht, die aus einer Schicht 100 kg/m² mit 2 % anionischer Bitumenemulsion vorumhüllten Mineral 5/40 (100 % gebrochen) bestand. Der Einbau des vorumhüllten Minerals erfolgte mit einem Fertiger, sodaß gerade Kanten erzielt wurden. Der Einbau mit Grader oder Splittstreugerät ist ebenfalls möglich. Die Kiestragdecke 2 wurde mit einer herkömmlichen Walze mit 4 bis 7 Tonnen Gewicht verdichtet.

Auf die Schicht 2 wurden ca. 10 kg/m² gewaschener, kubisch gebrochener Splitt der Korngröße 4/8 mittels Splittstreugeräte aufgebracht (Schicht 3). Diese Schicht als Vorsplittung dient dem Porenschluß und Verkeilen. Sie ist vorteilhaft, kann aber auch entfallen. Nach leichtem Anwalzen wurde auf diese Schicht 2 bis 3 kg/m² kationische 65 - 70 %-ige Bitumenemulsion mit einem Rampenspritzgerät aufgetragen (Schicht 4) und danach ca. 15 bis 20 kg/m2 gewaschener, kubischer, gebrochener Splitt der Korngröße 4/8 mittels Splittstreugerät aufgebracht und gut angewalzt (Schicht 5).

Als nächste Schicht 6 wurden 2 bis 3 kg/m² ebenfalls kationische 65 - 70 %-ige Bitumenemulsion mittels eines Rampenspritzgerätes aufgetragen.

Als oberste Schicht 7 erfolgte die Aufbringung von ca. 15 bis 20 kg/m² kubisch gebrochenem und gewaschenem Splitt der Korngröße 2/4, um Porenschluß zu erzielen. Die fertige Oberfläche wurde gewalzt und der Überschußsplitt wurde nach entsprechender Einfahrzeit abgekehrt.

Die so angefertigte Kaltasphaltdecke weist alle gewünschten Vorteile auf. Die bituminöse Schicht 2 ergibt die Schicht I, die hier aus einer anionischen Bitumenemulsion und den entsprechenden Mineralien zusammengesetzt ist. Die Schichten 3 bis 7 bilden die Schicht II, die die entgegengesetzt geladene kationische Bitumenemulsion enthält.

Bei Kontakt der verschieden geladenen Emulsionstypen (somit zwischen Schichten 2 und 4) kommt es zu einem sofortigen Brechen der Emulsion. Dadurch wird das Bindemittel, nämlich der Bitumen der Emulsion, im oberen Belagsbereich festgehalten. Ein Auswaschen der Emulsion ist damit nicht möglich.

Es ist für die Anwendung der vorliegenden Erfindung unerheblich, welche der beiden Emulsionstypen (anionisch oder kationisch) zuerst aufgetragen wird. Wesentlich ist die aufeinanderfolgende Einwirkung verschiedener Emulsionstypen. Hinsichtlich verwendbarer Bitumenemulsionen wird auf die Veröffentlichung "Bitumen-emulsion", Fachverband der Kaltasphaltindustrie e.V., D-2000 Norderstedt, 1983, verwiesen.

Die in Beispiel 1 beschriebene Kaltasphaltdecke ist vom Gesamtaufbau her besonders vorteilhaft. Der Kornaufbau ist derart, daß der Größtkorndurchmesser 80 % der Schichtstärke aufweist. Es wurde nur 100 % gebrochenes Material verwendet. Der Kleinstkorndurchmesser sollte 10 % der Schichtstärke nicht unterschreiten und die Abstufung der Kornverteilung soll vom Kleinstkorn bis zum Größtkorn kontinuierlich sein. Bei diesem Kornaufbau erhält man eine optimale Tragfähigkeit bei geringstmöglichem Hohlraum und Bindemittelbedarf. Es ergibt sich ein gu ter Abstützeffekt und optimale Verdichtungswilligkeit bei geringer Verdichtungsarbeit. Eine Nachverdichtung durch den Verkehr ist bei dieser Kalteinbauweise gegeben.

Durch die Vorumhüllung der Mineralien in Schicht 2 erzielt man eine Flächenverklebung, wobei bereits bei einmaligem Walzvorgang eine hohe Standfestigkeit erreicht wird. Das Mischen des Minerals mit der Bitumenemulsion kann auf jeder geeigneten, kontinuierlichen oder diskontinuierlichen Mischanlage erfolgen.

Durch das Vorsplitten mit dem Splittstreugerät von 10 kg/m2 der Korngröße 4/8 (Schicht 3) erzielt man bereits einen gewissen oberflächigen Porenverschluß. Die Schichten 6, 7 dienen der Erzielung der gewünschten Schichtdicke und können beliebig wiederholt oder auch fortgelassen werden.

Wenn in Fig. 1 die Schichten 3 bis 7 übereinander streng getrennt voneinander gezeichnet, sind, so verdeutlicht dies nur die Reihenfolge des Auftragens. In der Praxis gegen die Schichten ineinander über, was strichliert in den Schichten 3 und 5 angedeutet ist.

### Beispiel 2

Auf einen bereits vorhandenen Straßenbelag aus Beton wurde gemäß vorliegender Erfindung ein Dünnschichtbelag im Kaltverfahren aufgetragen.

Auf die vorhandene Betondecke 8 wurde als Vorspritzmaterial 20 bis 50 %-ige anionische Bitumen- emulsion 9 aufgespritzt. Die Menge betrug etwa 15 g/m2. Das Vorspritzmaterial bildet in der Fig. 2 die Schicht I.

Auf das Vorspritzmaterial wurde ein üblicher kalter Dünnschichtbelag 10 aufgetragen, der kationische Bitumenemulsion, Splitt und Sand enthielt.

Beim Zusammentreffen der beiden Emulsionstypen kommt es zu einem so fortigen Brechen der Emulsion und einer raschen und dauerhaften Abbindung zwischen dem Dünnschichtbelag und der Betondecke.

Anstelle der Betonfläche kann auch z.B. eine Asphaltfläche jeder herkömmlichen Bauart vorliegen. Das Auftragen des beschriebenen Dünnschichtbelages ist vor allem für die Regenerierung derartiger Straßenflächen geeignet.

Durch das erfindungsgemäße Verfahren kommt es zu einer Verbesserung der Haftung des Stra- ßenbelages. Die Verkehrsfähigkeit wird erhöht und wird schneller erreicht. Bitukiesdecken können mit dem gegenständlichen Verfahren gut abgedichtet werden. Spurrillen alter Beläge können in zufriedenstellender Weise aufgefüllt werden. Das Aufbringen des Belages ist auch bei kälterem Wetter möglich als dies früher der Fall war.

Die Zugabe von Fluxmitteln und Stabilisatoren zu den Bitumenemulsionen kann vorteilhaft sein. Weiters können auch übliche Zuschlagstoffe vorgesehen sein (wie z.B. Zement zur Wasserbindung).

## Patentansprüche

1. Verfahren zur Herstellung von im Kaltverfahren bituminös gebundener Beläge für Straßen,Wege u.dgl., wobei auf einem festen Untergrund (Planum, bestehender Straßenbelag etc.) Schichten mit einem Gehalt an Bitumenemulsion und gegebenenfalls Splitt und anderen Zuschlagstoffen, wie Sand, Zement u.dgl., aufgetragen werden, dadurch gekennzeichnet, daß
- auf den festen Untergrund zumindest eine Schicht (I),enthaltend eine ladungsaktive Bitumenemulsion, und darauf
- zumindest eine Schicht (11),enthaltend eine entgegengesetzt geladene Bitumenemulsion, aufgetragen werden.

2. Verfahren nach Anspruch 1, dadurch gekennzeichnet, daß als Schicht (I) eine ladungsaktive vorbituminisierte Schotterschicht (2) aufgetragen wird.

3. Verfahren nach den Ansprüchen 1 und 2, dadurch gekennzeichnet, daß als Schicht (11), gegebenenfalls nach Vorsplittung (3), die entgegengesetzt ladungsaktive Bitumenemulsion (4) und darauffolgend eine Schicht Splitt (5) und gegebenenfalls noch weitere Bitumenemulsion/Splittschichten (6, 7) aufgetragen werden.

4. Verfahren nach den Ansprüchen 1 bis 3, dadurch gekennzeichnet, daß bezogen auf den Gesamtaufbau der Schichten(1)und(11)Schotter mit einem Größtkorndurchmesser von etwa 80 % der Gesamtschichtstärke und einem Kleinstkorndurchmesser von nicht kleiner als etwa 10 % der Gesamtschichtstärke verwendet wird, wobei die Abstufung der Kornverteilung im wesentlichen kontinuierlich verläuft.

5. Verfahren nach einem der vorhergehenden Ansprüche, dadurch gekennzeichnet, daß als vorbituminisierte Schotterschicht solche der Korngröße 5/40 in Mengen von etwa 100 kg/m² mit 2 % ladungsaktiver Bitumen emulsion aufgetragen wird (Schicht l) und darauf zum Verkeilen etwa 10 kg/m² Splitt der Korngröße 4/8, und nach Walzen 2 bis 3 kg/m² entgegengesetzt ladungsaktive Bitumenemulsion und darauf eine Schicht 15 - 20 kg/m² Splitt der Korngröße 4/8 (5) (Schicht 11) aufgebracht wird.

6. Verfahren nach Anspruch 5, dadurch gekennzeichnet, daß als Schicht (11) 10 kg/m² Splitt der Korngröße 4/8, und nach Walzen 2 bis 3 kg/m² entgegengesetzt ladungsaktive Bitumenemulsion und darauf eine Schicht 15 - 20 kg/m² Splitt der Korngröße 4/8 (5) aufgebracht, angewalzt und 2 bis 3 kg/m² entgegengesetzt geladene Bitumenemulsion (6) aufgebracht wird, auf die dann eine weitere Splittschicht (7) aufgetragen wird.

7. Verfahren nach Anspruch 1, dadurch gekennzeichnet, daß die Schicht (I) als ladungsaktive Bitumenemulsion auf einen vorhandenen Belag (Asphalt oder Beton) aufgebracht wird und daß dann als Schicht (11) ein Dünnschichtbelag, enthaltend die entgegengesetzt geladene Bitumenemulsion (11) und Zuschlagstoffe, wie Splitt und Sand, aufgetragen wird.

8. Bituminöser Belag für Straßen, Wege u.dgl., dadurch gekennzeichnet, daß aufeinanderliegend zwei bituminöse Schichten (I und II) vorgesehen sind, wobei die eine Schicht (I) eine ladungsaktive Bitumenemulsion und die andere Schicht (11) eine entgegengesetzt ladungsaktive Bitumenemulsion aufweist.

9. Belag nach Anspruch 8, dadurch gekennzeichnet, daß die Schicht (I) eine ladungsaktive vorbituminiserte Schotterschicht (2) ist.

10. Belag nach einem der Ansprüche 8 oder 9, dadurch gekennzeichnet, daß die Schicht (11) zumindest eine Schicht (4) entgegengesetzt ladungsaktive Bitumenemulsion und Splitt aufweist.

11. Belag nach Anspruch 8, dadurch gekennzeichnet, daß die Schicht (I) eine ladungsaktive Bitumen- emulsion (9) und die Schicht (11) ein Dünn schichtbelag (10), enthaltend die entgegengesetzt geladene Bitumenemulsion (11) und Zuschlagstoffe, wie Splitt und Sand, sind.

## Claims

1. A method of production for roads, paths and the like, of surfacings bitumen-bonded by the cold process, in which on a solid foundation (subgrade, existing road surface, etc.) layers are applied with a content of bituminous emulsion and if necessary chips and other aggregates such as sand, cement and the like, characterized in that
- upon the solid foundation at least one layer (I) is applied which contains one charge-active bituminous emulsion, and over that
- at least one layer (II) which contains an oppositely charged bituminous emulsion.

2. A method as in Claim 1, characterized in that as layer (2) of road metal is applied.

3. A method as in Claims 1 and 2, characterized in that as layer (II), if necessary after precoating with chips (3), the oppositely charge-active bituminous emulsion (4) is applied and following upon that a layer of chips (5) and if necessary still further layers (6, 7) of bituminous emulsion and chips.

4. A method as in Claims 1 to 3, characterized in that referred to the total build-up of the layers (I) and (II) road metal is employed of a maximum grain diameter of about 80% of the total thickness of layer and a minimum grain diameter of not less than about 10% of the total thickness of layer, the gradation of the grain distribution running essentially continuously.

5. A method as in one of the preceding Claims, characterized in that as the prebitumenized layer of road metal one is applied of grain size 5/40 in amounts of about 100 kg/m² with 2% of charge-active bituminous emulsion (layer I) and over that for the wedging about 10 kg/m² of chips of grain size 4/8, and after rolling 2 to 3kg/m² of oppositely chargeactive bituminous emulsion is applied and over that a layer (5) of 15-20 kg/m² of grain size 4/8 (layer II).

6. A method as in Claim 5, characterized in that as layer (II) 10kg/m² of chips of grain size 4/8 is applied, and after rolling 2 to 3kg/m² of oppositely charge-active bituminous emulsion and over that a layer (5) of 15-20kg/m² of chips of grain size 4/8 are applied and rolled down and 2 to 3 kg/m² of oppositely charged bituminous emulsion (6) is applied and then over that a further layer (7) of chips.

7. A method as Claim 1, characterized in that the layer (I) is applied as a charge-active bituminous emulsion to an existing surface (asphalt or concrete) and that then as layer (II) a thin-layer coating is applied, containing the oppositely charged bituminous emulsion (II) and aggregates such as chips and sand.

8. A bituminous surfacing for roads, paths and the like, characterized in that two bituminous layers (I and II) lying upon one another are provided, the one layer (I) exhibiting one charge-active bituminous emulsion and the other layer (II) an oppositely charge-active bituminous emulsion.

9. A surfacing as in Claim 8, characterized in that the layer (I) is a charge-active prebitumenized layer (2) of road metal.

10. A surfacing as in one of the Claims 8 or 9, characterized in that the layer (II) exhibits at least one layer (4) of oppositely charge-active bituminous emulsion and chips.

11. A surfacing as in Claim 8, characterized in that the layer (I) is a charge-active bituminous emulsion (9) and the layer (II) is a thinlayer coating (10) containing the oppositely charged bituminous emulsion (II) and aggregates such as chips and sand.

## Revendications

1. Procédé de fabrication de revêtements pour routes, chemins et analogues liés au bitume dans le procédé à froid, dans lequel sur un sous-sol solide (plateforme de chaussée, chaussée routière existante etc) sont appliquées des couches avec une teneur en émulsion de bitume et éventuellement en gravillons et autres additifs, tels que le sable, le ciment et analogues, caractérisé en ce que sont appliquées:
- sur le sous-sol solide au moins une couche (I) contenant une émulsion de bitume active du point de vue des charges, et sur celle-ci
- au moins une couche (II) contenant une émulsion de bitume de charge contraire.

2. Procédé selon la revendication 1, caractérisé en ce qu'une couche de pierres concassées (2) prébitumée active du point de vue des charges est appliquée en tant que couche (I).

3. Procédé selon les revendications 1 et 2, caractérisé en ce que comme couche (II) sont appliquées, éventuellement après un pré-gravillonnage (3), l'émulsion de bitume (4) active du point de vue des charges, de signe opposé, et ensuite une couche de gravillons (5) et éventuellement encore d'autres couches d'émulsion de bitume/gravillons (6, 7).

4. Procédé selon les revendications 1 à 3, caractérisé en ce que, par rapport à la totalité des couches (I) et (II), des pierres concassées d'un diamètre granulaire maximal d'environ 80% de l'épasseur totale de la couche et d'un diamètre granulaire minimal non inférieur à environ 10% de l'épaisseur totale de la couche sont utilisées, la gradation de la répartition granulaire se faisant de façon sensiblement continue.

5. Procédé selon l'une des revendications précédentes, caractérisé en ce que comme couche de pierres concassées prébitumée, on applique une telle couche de dimension granulaire 5/40 en des quantités d'environ 100 kg/m2 avec 2% d'émulsion de bitume active du point de vue des charges (couche I) et sur celle-ci pour le blocage environ 10 kg/m² de gravillons de dimension granulaire 4/8, et après cylindrage 2 à 3 kg/m² d'émulsion de bitume active du point de vue des charges, de signe opposé, et sur celle-ci une couche de 15-20 kg/m² de gravillons de dimension granulaire 4/8 (5) (couche II).

6. Procédé selon la revendication 5, caractérisé en ce que comme couche (II) on applique 10 kg/m² de gravillons de dimension granulaire 4/8, et après cylindrage 2 à 3 kg/m² d'emulsion de bitume active du point de vue des charges, de signe contraire, et sur celle-ci une couche de 15-20 kg/m² de gravillons de dimension granulaire 4/8 (5), on cylindre et on applique 2 à 3 kg/m² d'émulsion de bitume (6) chargée de signe contraire sur laquelle est ensuite appliquée une autre couche de gravillons (7).

7. Procédé selon la revendication 1, caractérisé en ce que la couche (I) est appliquée en tant qu'émulsion de bitume active du point de vue des charges sur un revêtement existant (asphalte ou béton) et en ce qu'ensuite en tant que couche (II) est appliqué un revêtement en couche mince contenant l'emulsion de bitume (II) chargée de signe contraire et des additifs comme du gravillon et du sable.

8. Revêtement bitumineux pour routes, chemins et analogues, caractérisé en ce que sont prévues l'une sur l'autre deux couches bitumineuses (I) et (II), l'une des couches (I) présentant une émulsion de bitume active du point de vue des charges, de signe contraire.

9. Revêtement selon la revendication 8, caractérisé en ce que la couche (I) est une couche de pierres concassées (2) prébitumée active du point de vue des charges.

10. Revêtement selon l'une des revendications 8 ou 9, caractérisé en ce que la couche (II) présente au moins une couche (4) d'émulsion de bitume active du point de vue des charges, de signe contraire, et des gravillons.

11. Revêtement selon la revendication 8, caractérisé en ce que la couche (I) est une émulsion de bitume (9) active du point de vue des charges et la couche (II) est un revêtement en couche mince (10) contenant l'émulsion de bitume (II) chargée de signe contraire et des additifs comme du gravillon et du sable.
